# EUROPÄISCHE PATENTSCHRIFT

(11) **EP 0 299 027 B1**
(45) Veröffentlichungstag und Bekanntmachung des Hinweises auf die Patenterteilung: **02.10.1991**
(21) Anmeldenummer: 88901002.1
(22) Anmeldetag: 26.01.1988
(51) Int. Cl.: C22F 1/18, C22C 32/00, B22F 3/24

(54) **KRIECHFESTE LEGIERUNG AUS HOCHSCHMELZENDEM METALL UND VERFAHREN ZU IHRER HERSTELLUNG**
CREEP-RESISTANT ALLOY OF REFRACTORY METALS AND ITS PRODUCTION PROCESS
ALLIAGE DE METAUX REFRACTAIRES RESISTANT AU FLUAGE ET SON PROCEDE DE PRODUCTION

(30) Priorität: 28.01.1987 AT 158/87
(43) Veröffentlichungstag der Anmeldung: 18.01.1989
(73) Patentinhaber: METALLWERK PLANSEE GESELLSCHAFT M.B.H., 6600 Reutte (AT)
(72) Erfinder: ECK, Ralf, A-6600 Reutte (AT); LEICHTFRIED, Gerhard, A-6600 Reutte (AT)
(74) Vertreter: Lohnert, Wolfgang, Dr.
(86) Internationale Anmeldenummer: AT8800002
(87) Internationale Veröffentlichungsnummer: WO8805830

(56) Entgegenhaltungen:
- EP-A- 0 119 438
- GB-A- 1 064 056
- GB-A- 1 129 462
- GB-A- 1 298 944
- Auszug eines auf dem 8 Plansee seminar, Reutte 1974, gehaltenen Vortrages von R. Eck, "Das Sintern von K-Si-dotiertem Mo und Eigenschaften des Fertigproduktes"

## Beschreibung

Die Erfindung betrifft eine gesinterte Legierung aus einem oder mehreren der hochschmelzenden Metalle Mo, W, Nb, Ta, V, Cr mit Stapelgefügestruktur, die eine ausgezeichnete Warmfestigkeit verbunden mit einer hervorragenden Kriechfestigkeit bei hohen Temperaturen aufweist sowie ein Verfahren zu ihrer Herstellung.

Hochschmelzende Metalle werden wegen ihres hohen Schmelzpunktes und ihrer hohen Warmfestigkeit häufig für Formteile verwendet, die hohen Temperaturen standhalten sollen.

Für Anwendungen, wo es auf eine gute Warmfestigkeit sowie auf eine hohe Kriechfestigkeit, d.h. auf eine gute mechanische Festigkeit bei hohen Temperaturen während langer Zeiträume ankommt, sind die hochschmelzenden Metalle in reiner Form in vielen Fällen jedoch nicht mehr verwendbar.

Um die Warmfestigkeit und die Kriechfestigkeit der hochschmelzenden Metalle bei hohen Temperaturen zu steigern, sind in der Vergangenheit zwei wichtige unterschiedliche Arten des Legierens von hochschmelzenden Metallen entwickelt worden.

Bei der einen Art des Legierens von hochschmelzenden Metallen werden dem Grundmaterial aus hochschmelzendem Metall gewisse Elemente zugegeben, die in der fertigen Legierung als feinstdispergierte Teilchen im Gefüge vorhanden sind, wodurch eine Steigerung der Warmfestigkeit und Kriechfestigkeit bei hohen Temperaturen gegenüber dem reinen hochschmelzenden Metall erreicht wird. Wesentlich bei diesen Legierungen ist, daß die verbesserten Eigenschaften ohne spezielle mechanische Umformungen im Zuge des Herstellungsverfahrens erreicht werden.

Der bekannteste Vertreter dieses Legierungstyps ist das sogenannte TZM, eine Molybdän-Legierung, die typischerweise ca. 0,5 Gew.% Titan, 0,08 Gew.% Zirkon und 0,05 Gew.% Kohlenstoff enthält.

Die US-PS 3982970 beschreibt ebenfalls eine hochschmelzende Legierung dieser Art, wo das Grundmaterial durch Wärmebehandlung in einer speziellen Atmosphäre dispersionsverfestigt wird. Als geeignete Atmosphäre wird auch eine solche genannt, die Teilchen von Thoriumoxid oder Aluminiumoxid mit einer Korngröße < 1 µm enthält.

Eine weitere Legierung aus hochschmelzendem Metall dieser Art auf Molybdän-Basis ist in der DE-OS 3441851 beschrieben. Diese Legierung enthält 0,2-1 Gew.% an Oxiden der drei- oder vierwertigen Metalle als dispergierte Teilchen.

Bei allen bekannten Legierungen aus hochschmelzenden Metallen, die ohne spezielle mechanische Umformungen hergestellt werden und bei denen dispergierte Teilchen eine gegenüber dem reinen hochschmelzenden Metall erhöhte Warmfestigkeit und Kriechfestigkeit bei hohen Temperaturen bewirken, ist die Temperatur, bis zu der diese Festigkeiten in ausreichendem Maß erhalten bleiben, für viele Anwendungsfälle auch noch nicht ausreichend.

Um die Einsatztemperatur von hochschmelzenden Metallen mit ausreichenden Warmfestigkeits- und Kriechfestigkeits-Eigenschaften wesentlich zu erhöhen, wurde eine zweite Art des Legierens von hochschmelzenden Metallen entwickelt. Bei dieser Art des Legierens von hochschmelzenden Metallen, die nur auf pulvermetallurgischem Wege erfolgen kann, wird das Grundmaterial aus hochschmelzendem Metall mit bestimmten Elementen dotiert und im Zuge des Herstellungsverfahrens höchsten mechanischen Umformungen mit einem Umformgrad von mindestens 85% unterzogen. Auf diese Weise kommt es zu einer ganz bestimmten Gefügeausbildung der Legierung aus hochschmelzendem Metall, dem sogenannten Stapelgefüge, das durch länglich geformte Gefügekörner gekennzeichnet ist, deren Verhältnis von Länge zu Breite mindestens 2: 1 beträgt.

Bekannte Legierungen aus hochschmelzenden Metallen dieser Art sind z.B. Wolfram- und Molybdän-Legierungen, die üblicherweise mit geringen Mengen an Aluminium und/oder Silizium und Kalium dotiert sind. Wesentlich bei diesen Legierungen aus hochschmelzenden Metallen ist, daß zumindest Kalium immer in der Legierung vorhanden sein muß, damit es zur Ausbildung eines Stapeldrahtgefüge kommt. Die zusätzlichen Dotierungselemente wie Aluminium und/oder Silizium bewirken, daß das Kalium während der Sinterung nicht vollständig aus dem Material diffundiert, während sie selbst während der Sinterung praktisch vollständig entweichen. Die Dotierungselemente Aluminium, Silizium und Kalium können grundtätzlich flüssig, in Form ihrer Lösungen als auch trocken in Form der festen Pulver eingebracht werden. Beide Einbringungsmethoden sind jedoch bei der Herstellung dieser Legierungen aus hochschmelzenden Metallen in großtechnischem Maßstab nicht unproblematisch. Bei der trockenen Einbringung der Dotierungselemente in Form von festen Pulvern ist die Einbringung des Kaliums nur in Form der Kaliumsilikate sinnvoll lösbar. Die Kaliumsilikate besitzen jedoch den Nachteil, daß sie hygroskopisch sind und daher in der Pulversmischung nur sehr schwer gleichförmig verteilbar sind. Die nasse Einbringung der Dotierungselemente in Form von Lösungen ist im Hinblick auf eine reproduzierbare Fertigung auch nicht ohne Nachteile, da die leichte Flüchtigkeit der Lösungen, wiederum insbesondere im Fall des Kaliums, eine Sinterung mit hohen Sinterdichten, welche für die nachfolgende mechanische Umformung sehr vorteilhaft wäre, erschwert. Der Einbringung der Dotierungselemente mit einer ganz spezifischen Korngröße war in der Vergangenheit keine wesentliche Bedeutung beigemessen worden.

Aus W. Schott, "Pulvermetallurgie, Sinter- und Verbundwerkstoffe", 1. Auflage, VEB Deutscher Verlag für Grundstoffindustrie, Leipzig, Seiten 400-425, sind diese Legierungen aus hochschmelzenden Metallen bekannt.

In der EP-A1119438 ist eine weitere Molybdän-Legierung dieser Art beschrieben, bei der das Molybdän mit etwa 0,005-0,75 Gew.% der Elemente Aluminium und/oder Silizium und Kalium dotiert ist. In dieser Vorveröffentlichung wird weiters erwähnt, daß durch eine zusätzliche Dotierung dieser Legierung mit 0,3-3 Gew.% wenigstens einer verbindung ausgewälht aus der Gruppe der Oxide, Karbide, Boride und Nitride der Elemente La, Ce, Dy, Y, Th, Ti, Zr, Nb, Ta, Hf, V, Cr, Mo, W und Mg die Hochtemperatur-Eigenschaften der Legierung noch weiter verbessert werden können. Die mittlere Korngröße der Dotierungselemente ist mit 1 µm oder kleiner angegeben.

Aufgabe der vorliegenden Erfindung ist es, eine Legierung mit Stapelgefüge aus einem oder mehreren hochschmelzenden Metallen zu schaffen, bei der auf die Verwendung von Kalium als Dotierungselement verzichtet wird, wodurch eine gute reproduzierbare Fertigung der Legierung und insbesondere hohe Dichten bei der Sinterung erreicht werden. Daneben soll die Legierung gegenüber den bekannten Legierungen aus hochschmelzenden Metallen mit Stapelgefügestruktur verbesserte Raumtemperatur-, Warm- und,Kriech-Festigkeitseigenschaften aufweisen.

Erfindungsgemäß wird dies dadurch erreicht, daß die Legierung 0,005-10 Gew.% einer oder mehrerer Verbindungen und/oder einer oder mehrerer Mischphasen der Verbindungen aus der Gruppe der Oxide, Nitride, Karbide, Boride, Silikate oder Aluminate mit einer Korngröße ≦ 1,5 µm aufweist, wobei die Zusätze auf Verbindungen und/oder Mischphasen beschränkt sind, deren Schmelzpunkt über 1500°C liegt.

Aufgrund des bekannten Standes der Technik war die Verwendung von Kalium als Dotierungselement für die Herstellung von Legierungen aus hochschmelzenden Metallen mit Stapelgefügestruktur unbedingt erforderlich, so daß die schwerwiegenden Probleme in der Fertigung durch die Verwendung von Kalium in Kauf genommen werden mußten.

Der vorliegenden Erfindung liegt die aufgrund des bekannten Standes der Technik völlige überraschende Erkenntnis zugrunde, daß bei Verwendung ganz bestimmter Verbindungen als Dotierungsmaterialien zur Herstellung hochfester und kriechfester, gesinterter Legierungen aus hochschmelzenden Metallen mit Stapelgefügestruktur auf das Element Kalium verzichtet werden kann.

Eine wesentliche Voraussetzung, daß diese Dotierungsmaterialien geeignet sind, ist, daß ihre Einbringung in die Legierung in feinster Form erfolgen muß. Erst durch diese zusätzliche Maßnahme wird die Ausbildung einer befriedigenden Stapelgefügestruktur erreicht.

Die erfindungsgemäßen Legierung aus hochschmelzendem Metall weist Warmfestigkeiten und Kriechfestigkeiten bei hohen Temperaturen auf, die diejenigen der bekannten Legierungen aus hochschmelzenden Metallen mit Stapelgefügestruktur übertreffen. Aber auch die Festigkeitswerte bei Raumtemperatur entsprechen je nach Zusatzmenge der Dotierungsmaterialien, zumindest näherungsweise denjenigen der bekannten Legierungen aus hochschmelzenden Metallen, können diese aber auch zum Teil sogar noch übertreffen.

Eine besonders vorteilhafte Legierung aus hochschmelzendem Metall mit Stapelgefügestruktur entsprechend der vorliegenden Erfindung enthält 1-5 Gew-% der Oxide und/oder Mischoxide mit einer jeweiligen Korngröße ≦ 0,5 µm eines oder mehrerer Elemente aus der Gruppe La, Ce, Y, Th, Mg, Ca, Sr, Hf, Zr, Er, Ba, Pr, Cr.

Eine weitere besonders vorteilhafte Legierung aus hochschmelzendem Metall mit Stapelgefügestrukur entsprechend der vorliegenden Erfindung enthält 1-5 Gew.% mindestens eines der Boride und/oder das Nitrid mit einer jeweiligen Korngröße ≦ 0,5 µm, von Hf.

Insbesondere die Oxide La₂O₃, CeO₂, Y₂O₃, ThO₂, MgO, CaO, die Mischoxide Sr(Hf, Zr)O₃, ZrO₂; Er₂O₃, SrZrO₃, Sr₄Zr₃O₁₀, BaZrO₃ sowie La_{0,84} Sr_{0,16} CrO₃ und die Boride HfB, HfB₂ sowie HfN haben sich innerhalb eines Legierungsanteils von 1-5 Gew.% als besonders geeignete Dotierungsmaterialien erwiesen. Mit Zusätzen der Dotierungsmaterialien von mindestens 1 Gew.% lassen sich bei bestimmten Verbindungen, insbesondere im Falle des Yttriums gegenüber kleineren Legierungsmengen noch erhebliche Verbesserungen in der Zugfestigkeit und Kriechfestigkeit erreichen. Legierungsanteile, die über 5 Gew.% hinausgehen, bringen dagegen in den meisten Fällen keine nennenswerten weiteren Verbesserungen der angeführten Eigenschaften, so daß der bevorzugte Bereich aufgrund der in der Regel sehr teuren Dotierungsmaterialien auf maximal 5 Gew.% beschränkt bleiben kann.

Als hochschmelzende Metalle sind insbesondere Molybdän, Wolfram, Chrom sowie deren Legierungen für die Herstellung der erfindungsgemäßen Legierung geeignet.

Die erfindungsgemäße Legierung aus hochschmelzendem Metall ist ausschließlich auf pulvermetallurgischem Wege herstellbar.

Auf besonders vorteilhafte Weise wird die erfindungsgemäße Legierung aus hochschmelzendem Metall dadurch hergestellt, daß dem pulverförmigen hochschmelzenden Metall bzw. hochschmelzenden Metallen 0,005-10 Gew.% einer oder mehrerer Verbindungen und/oder einer oder mehrerer Mischphasen der Verbindungen aus der Gruppe der Hydroxide, Oxide, Nitride, Karbide, Boride, Silikate oder Aluminate mit einer Korngröße ≦ 1,5 µm und mit einem Schmelzpunkt über 1500°C in Pulverform zugemischt werden und daß die Pulvermischung auf bekannte Weise gepreßt und gesintert wird und der erhaltene Sinterkörper mit einem Umformgrad von mindestens 85% unter Einhaltung notwendiger Wärmebehandlungen mechanisch umgeformt und abschließend einer Rekristallisationsglühung unterzogen wird.

Der große Vorteil liegt darin, daß die erfindungsgemäßen Dotierungsmaterialien trocken in Form fester Pulver in das hochschmelzende Metallpulver eingebracht werden können. Wichtig ist lediglich, daß die Dotierungsmaterialien entsprechend fein mit der angegebenen Korngröße als diskretes, das heißt nicht agglomeriertes und nicht aggregiertes Pulver eingebracht werden. Ein solches Pulver kann beispielsweise durch Sprühtrocknen von feinst ausfallenden Verbindungen erhalten werden. Die möglichst gleichförmige Verteilung wird durch Zwangsmischung erreicht.

Eine weitere Methode, um die geforderte Feinkörnigkeit der Dotierungsmaterialien in der fertigen Legierung zu erreichen, ist die Einbringung der Dotierungsmaterialien in Form von Verbindungen, die bei tiefen Temperaturen zersetzbar sind, beispielsweise im Falle des Lanthans als Lanthanhydroxid La(OH)₃, Lanthankarbonat La₂ (CO₃)₃ · 8H₂O, Lanthanheptahydrat LaCl₃ · 7H₂O oder Lanthanmolybdat La₂(MoO₄)₃. Durch Einmahlen dieser leicht mahlbaren Verbindungen in das hochschmelzende Metall-Ausgangpulver werden die Verbindungen weiter zerkleinert, zersetzen sich beim Sintern bereits bei tiefen Temperaturen und sind dann in der fertiggesinterten Legierung aus hochschmelzendem Metall als Lanthanoxid in der gewünschten Feinkörnigkeit vorhanden.

Auch durch Bedampfen des hochschmelzendem Metall-Ausgangspulvers mit den erfindungsgemäßen Dotierungsmaterialien, z.B. durch Sputterverfahren, kann die Einbringung mit der notwendigen Feinkörnigkeit erreicht werden.

Weisen die Dotierungsmaterialien Schmelzpunkte auf, die weit über 1500°C liegen, bleibt die in die Pulvermischung eingebrachte Menge der Dotierungsmaterialien in der fertiggesinterten Legierung fast vollständig enthalten.

Weisen die Dotierungsmaterialien hingegen Schmelzpunkte auf, die nahe der angegebenen Untergrenze von 1500°C liegen, entweicht ein Teil der in die Pulvermischung eingebrachten Dotierungsmaterialien aufgrund des hohen Dampfdruckes während der Sinterung in Gasform und reißt dabei unvermeidliche Verunreinigungen der Legierung mit, so daß ein positiver Reinigungseffekt auftritt.

Das Verpressen der Pulveransätze kann auf Matrizenpressen oder isostatischen Pressen erfolgen. Die Sinterung der Preßlinge erfolgt üblicherweise unter Normaldruck und H₂-Atmosphäre. Die Sintertemperatur wird in Abhängigkeit von der Legierungszusammensetzung gewählt, muß jedoch in der Regel mindestens 200° unter dem Schmelzpunkt der niedrigst schmelzenden Komponente liegen. Die erreichbaren Sinterdichten der erfindungsgemäßen Legierung Liegen dann bei über 95% der theoretischen Dichte. Nach der Sinterung erfolgt die mechanische Umformung der Legierung um mindestens 85%, z.B. durch Walzen oder Ziehen. Die mechanische Umformung erfolgt dabei in einzelnen Stufen, wobei jede Umformstufe vorteilhafterweise eine Umformung um etwa 10% ergibt. Zwischen den einzelnen Umformungen werden jeweils Wärmebehandlungen eingelegt. Wesentlich dabei ist, daß sowohl Umformtemperatur als auch die Temperatur der Wärmebehandlung unter der jeweiligen Rekristallisatiöns-Temperatur liegen.

Durch die hohen erzielbaren Sinterdichten ist die mechanische Umformung mit wesentlich geringeren Schwierigkeiten und weniger Ausschuß verbunden. So ist beispielsweise bei einer Umformung durch Walzen die Randrissigkeit des Bleches bedeutend geringer.

Abschließend an die Umformung wird das Material einer Rekristallisationsglühung unterzogen, wodurch sich die Stapelgefügestruktur ausbildet.

Tabelle 1 zeigt am Beispiel von Molybdän die Gegenüberstellung der Kriechfestigkeiten von bekannten Legierungen aus hochschmelzenden Metallen nach dem Stand der Technik und erfindungsgemäßen Legierungen aus hochschmelzenden Metallen.

Tabelle 2 zeigt am Beispiel von Molybdän, Tantal, Niob und Chrom die verbesserten festigkeiten und Härtewerte von erfindungsgemäßen Legierungen aus hochschmelzenden Metallen im Vergleich zu Legierungen aus hochschmelzenden Metallen nach dem Stand der Technik und zu den unlegierten hochschmelzenden Metallen.

Sämtliche Werte wurden mit Ausnahme der Werte von reinem Chrom und der Legierung 33 bei Raumtemperatur ermittelt. Da reines Chrom und die Legierung 33 bei Raumtemperatur spröde sind, wurden diese Werte bei 300° ermittelt.

Die Herstellung der erfindungsgemäßen Legierung aus hochschmelzenden Metallen wird in den folgenden Beispielen näher erläutert, wobei diese Beispiele einzelnen Legierungen entsprechen, die zum Teil in Tabelle 1 und 2 aufgeführt sind.

### Beispiel 1

### Die Legierung 3 wurde folgendermaßen hergestellt:

99 Gew.% Molybdän-Metallpulver mit einer Korngröße von 5 µm wurden mit 1 Gew.% La(OH)₃-Pulver mit einer Korngröße von 0,4 µm vermischt und kaltisostatisch mit 3 MN zu quadratischen Stäben mit einem Querschnitt von 2,5 cm² verpreßt. Danach wurden die Stäbe unter H₂-Schutzgas bei 2000°C während 5 Stunden gesintert. Die erreichte Sinterdichte lag bei 96% der Theoretischen-Dichte. Die Sinterstäbe wurden bei Umformtemperaturen von ca. 1400°C beginnend mit Abstufungen von jeweils etwa 10% Umformgrad auf Stäbe mit einem Durchmesser von ca. 3 mm rundgehämmert. Diese Stäbe wurden bei einer Temperatur von etwa 800°C beginnend in mehreren Stufen zu Drähten von 0,5 mm Durchmesser weitergezogen. Die erhaltenen Drähte wiesen nach einer abschließenden Rekristallisationsglühung bei ca. 1900°C Stapelgefügestruktur auf.

### Beispiel 2

Die Legierung 4 wurde gleich wie im Beispiel 1 hergestellt. Anstelle von La(OH)₃ wurde 1 Gew.% MgO mit einer Korngröße von 0,45 µm eingemischt und Draht von 0,5 mm Durchmesser hergestellt.

### Beispiel 3

Die Legierung 5 wurde nach demselben Verfahren wie im Beispiel 1 hergestellt. Anstelle von La(OH)₃ wurde 1 Gew.% Al₂O₃ mit einer Korngröße von 1,2 µm eingemischt und Draht von 0,5 mm Durchmesser hergestellt.

### Beispiel 4

### Eine weitere erfindungsgemäße Legierung wurde folgendermaßen hergestellt:

Molybdänmetallpulver mit einer Korngröße von 5 µm wurde mit 2 Gew.% La(OH)₃-Pulver mit einer Korngröße von 0,4 µm vermischt und auf Matrizenpressen mit 3 MN zu Platten mit den Abmessungen 17 cm × 40 cm × 5 cm gepreßt. Danach wurden die Platten bei Umformtemperaturen von ca. 1400°C beginnend mit Abstufungen von jeweils etwa 10% zu Blech mit einer Endblechstärke von 1 mm gewalzt. Die Bleche wiesen nach einer abschließenden Rekristallisationsglühung bei ca. 1900°C Stapelgefügestruktur auf.

### Beispiel 5

### Eine erfindungsgemäße Wolframlegierung wurde wie folgt hergestellt:

99 Gew.% Wolfram-Metallpulver mit einer Korngröße von 4 µm wurde mit 1 Gew.% La(OH)₃-Pulver mit einer Korngröße von 0,4 µm vermischt und kaltisostatisch mit 3 MN zu quadratischen Stäben mit einem Querschnitt von 2,5 cm² verpreßt. Danach wurden die Stäbe unter H₂-Schutzgas bei 2100°C 12 Stunden gesintert. Die Sinterstäbe wurden bei Umformtemperaturen von 1600°C beginnend mit Abstufungen von jeweils etwa 10% Umformgrad auf Stäbe mit einem Durchmesser von ca. 3 mm rundgehämmert. Nach einer Rekristallisationsglühung bei ca. 2300°C wiesen diese Stäbe bereits bei ca. 3 mm Durchmesser Stapelgefügestruktur auf.

### Beispiel 6

Eine weitere Wolfram-Legierung mit 1,0 Gew.% CeO₂ wurde auf die selbe Weise wie Beispiel 5 hergestellt. Lediglich die Sinterung wurde abweichend davon bei einer Temperatur von 2400°C während 6 Stunden durchgeführt. Die weitere Verarbeitung zu Stäben von ca. 3 mm Durchmesser erfolgte analog Beispiel 5.

## Patentansprüche

1. Gesinterte, kriechfeste Legierung mit Stapelgefügestruktur aus einem oder mehreren der hochschmelzenden Metalle Mo, W, Nb, Ta, V, Cr **dadurch** **gekennzeichnet**, daß sie 0,005-10 Gew.% einer oder mehrerer Verbindungen und/oder einer oder mehrerer Mischphasen der Verbindungen aus der Gruppe der Oxide, Nitride, Karbide, Boride, Silikate oder Aluminate mit einer Korngröße ≦ 1,5 µm aufweist, wobei die Zusätze auf Verbindungen und/oder Mischphasen beschränkt sind, deren Schmelzpunkt über 1500°C liegt.

2. Gesinterte, kriechfeste Legierung mit Stapelgefügestruktur aus einem oder mehreren der hochschmelzende Metalle Mo, W, Nb, Ta, V, Cr nach Anspruch 1, dadurch gekennzeichnet, daß sie 1-5 Gew.% der Oxide und/oder Mischoxide mit jeweils einer Korngröße ≦ 0,5 µm eines oder mehrerer der Elemente aus der Gruppe La, Ce, Y, Th, Mg, Ca, Sr, Hf, Zr, Er, Ba, Pr, Cr enthält.

3. Gesinterte, kriechfeste Legierung mit Stapelgefügestruktur aus einem oder mehreren der hochschmelzenden Metalle Mo, W, Nb, Ta, V, Cr nach Anspruch 1, dadurch gekennzeichnet, daß sie 1-5 Gew.% der Boride und/oder das Nitrid mit jeweils einer Korngröße ≦ 0,5 µm von Hafnium, enthält.

4. Gesinterte, kriechfeste Legierung mit Stapelgefügestruktur aus einem oder mehreren der hochschmelzenden Metalle Mo, W, Nb, Ta, V, Cr nach einem der Ansprüche 1-3, dadurch gekennzeichnet, daß das bzw. die hochschmelzenden Metalle Molybdän oder eine Molybdänlegierung ist.

5. Gesinterte, kriechfeste Legierung mit Stapelgefügestruktur aus einem oder mehreren der hochschmelzenden Metalle Mo, W, Nb, Ta, V, Cr nach einem der Ansprüche 1-3, dadurch gekennzeichnet, daß das bzw. die hochschmelzenden Metalle Wolfram oder eine Wolframlegierung ist.

6. Gesinterte, kriechfeste Legierung mit Stapelgefügestruktur aus einem oder mehreren der hochschmelzenden Metalle Mo, W, Nb, Ta, V, Cr nach einem der Ansprüche 1-3, dadurch gekennzeichnet, daß das bzw. die hochschmelzenden Metalle Chrom oder eine Chromlegierung ist.

7. Verfahren zur Herstellung einer gesinterten, kriechfesten Legierung mit Stapelgefügestruktur aus einem oder mehreren der hochschmelzenden Metalle Mo, W, Nb, Ta, V, Cr nach einem der Ansprüche 1, 4, 5 oder 6, dadurch gekennzeichnet, daß dem pulverförmigen hochschmelzenden Metall bzw. hochschmelzenden Metallen 0,005-10 Gew.% einer oder mehrerer Verbindungen und/oder einer oder mehrerer Mischphasen der Verbindungen aus der Gruppe der Hydroxide, Oxide, Nitride, Karbide, Boride, Silikate oder Aluminate mit einer Korngröße ≦ 1,5 µm und mit einem Schmelzpunkt über 1500°C in Pulverform zugemischt werden und daß die Pulvermischung auf bekannte Weise gepreßt und gesintert wird und der erhaltene Sinterkörper mit einem Umformgrad von mindestens 85% unter Einhaltung notwendiger Wärmebehandlungen mechanisch umgeformt und abschließend einer Rekristallisationsglühung unterzogen wird.

## Claims

1. A sintered, creep-resistant alloy having a stacked structure made from one or more of the refractory metals Mo, W, Nb, Ta, V, Cr, characterised in that it comprises 0.005-10% by weight of one or more compounds and/or one or more mixing phases of the compounds from the group of oxides, nitrides, carbides, borides, silicates or aluminates having a grain size ≦ 1.5 µm, the additions being restricted to compounds and/or mixing phases having a melting point above 1500°C.

2. A sintered, creep-resistant alloy having a stacked structure made from one or more of the refractory metals Mo, W, Nb, Ta, V, Cr according to claim 1, characterised in that it comprises 1-5% by weight of the oxides and/or mixed oxides of one or more of the elements from the group La, Ce, Y, Th, Mg, Ca, Sr, Hf, Zr, Er, Ba, Pr, Cr having a grain size ≦ 0.5 µm in each case.

3. A sintered, creep-resistant alloy having a stacked structure made from one or more of the refractory metals Mo, W, Nb, Ta, V, Cr according to claim 1, characterised in that it comprises 1-5% by weight of the boride and/or the nitride of hafnium having a grain size ≦ 0.5 µm in each case.

4. A sintered, creep-resistant alloy having a stacked structure made from one or more of the refractory metals Mo, W, Nb, Ta, V, Cr according to one of claims 1 to 3, characterised in that the refractory metal or metals is/are molybdenum or a molybdenum alloy.

5. A sintered, creep-resistant alloy having a stacked structure made from one or more of the refractory metals Mo, W, Nb, Ta, V, Cr according to one of claims 1 to 3, characterised in that the refractory metal or metals is/are tungsten or a tungsten alloy.

6. A sintered, creep-resistant alloy having a stacked structure made from one or more of the refractory metals Mo, W, Nb, Ta, V, Cr according to one of claims 1 to 3, characterised in that the refractory metal or metals is/are chromium or a chromium alloy.

7. A method for manufacturing a sintered, creep-resistant alloy having a stacked structure made from one or more of the refractory metals Mo, W, Nb, Ta, V, Cr according to one of claims 1, 4, 5 or 6, characterised in that 0.005-10% by weight of one or more compounds and/or one or more mixing phases of the compounds from the group of the hydroxides, oxides, nitrides, carbides, borides, silicates or aluminates having a grain size ≦ 1.5 µm and a melting point above 1500°C is added to the pulverulent refractory metal or metals in powder form and the powder mixture is compressed and sintered in known manner and the resulting sintered element is mechanically worked with a degree of working of at least 85% whilst observing the necessary thermal treatments and is subsequently subjected to recrystallisation annealing.

## Revendications

1. Alliage fritté, résistant au fluage, à structure de texture en grappes, composé d'un ou plusieurs des métaux à haut point de fusion Mo, W, Nb, Ta, V, Cr, **caractérisé en ce que** il comporte 0,005 à 10% en poids d'une ou plusieurs combinaisons et/ou d'une ou plusieurs phases mixtes des combinaisons du groupe des oxydes, nitrures, carbures, borures, silicates ou aluminates d'une grosseur de grain ≦ 1,5 µm, les additifs étant limités à des combinaisons et/ou des phases mixtes dont le point de fusion est supérieur à 1500°C.

2. Alliage fritté, résistant au fluage, à structure à texture en grappes composé d'un ou plusieurs des métaux à haut point de fusion Mo, W, Nb Ta, V, Cr selon la revendication 1, caractérisé en ce qu'il contient 1 à 5% en poids des oxydes et/ou des oxydes mixtes d'une grosseur de grain respective ≦ 0,5 µm d'un ou plusieurs des éléments du groupe La, Ce, Y, Th, Mg, Ca, Sr, Hf, Zr, Er, Ba, Pr, Cr.

3. Alliage fritté, résistant au fluage, à structure à texture en grappes composé d'un ou plusieurs des métaux à haut point de fusion Mo, W, Nb, Ta, V, Cr selon la revendication1, caractérisé en ce qu'il contient 1 à 5% en poids des borures et/ou du nitrure d'hafnium respectivement d'une grosseur de grain ≦ 0,05 µm.

4. Alliage fritté, résistant au fluage, à structure à texture en grappes composé d'un ou plusieurs des métaux à haut point de fusion Mo, W, Nb, Ta, V, Cr selon l'une des revendications 1 à 3, caractérisé en ce que le ou les métaux à haut point de fusion sont du molybdène ou un alliage de molybdène.

5. Alliage fritté, résistant au fluage, à structure à texture en grappes composé d'un ou plusieurs des métaux à haut point de fusion Mo, W, Nb, Ta, V, Cr selon l'une des revendications 1 à 3, caractérisé en ce que le ou les métaux à haut point de fusion sont du tungstène ou un alliage de tungstène.

6. Alliage fritté, résistant au fluage, à structure à texture en grappes composé d'un ou plusieurs des métaux à haut point de fusion Mo, W, Nb, Ta, V, Cr selon l'une des revendications 1 à 3, caractérisé en ce que le ou les métaux à haut point de fusion sont du chrome ou un alliage de chrome.

7. Procédé de fabrication d'un alliage fritté, résistant au fluage, à structure à texture en grappes composé d'un ou plusieurs des métaux à haut point de fusion Mo, W, Nb, Ta, V, Cr selon l'une des revendications 1, 4, 5 ou 6, caractérisé en ce qu'il est ajouté par mélange, métal à haut point de fusion ou aux métaux à haut point de fusion sous forme de poudre, 0,05 à 10% en poids d'une ou plusieurs des combinaisons et/ou d'une ou plusieurs phases mixtes des combinaisons du groupe des hydroxides, oxydes, nitrures, carbures, borures, silicates ou aluminates d'une grosseur de grain inférieure ou égale à 1,5 µm et à point de fusion supérieur à 1500°C sous forme de poudre et en ce que le mélange des poudres est comprimé et fritté de façon connue et que le corps fritté obtenu est transformé mécaniquement selon un taux de déformation d'au moins 85% en effectuant les traitements thermiques nécessaires et est finalement soumis à un circuit de recristallisation.
